# EUROPÄISCHE PATENTANMELDUNG

(11) **EP 0 511 166 A1**
(43) Veröffentlichungstag der Anmeldung: **28.10.1992**
(21) Anmeldenummer: 92810286.2
(22) Anmeldetag: 16.04.1992
(51) Int. Cl.: D06P 1/649, D06P 3/24, D06P 1/642

(54) **Verfahren zur photochemischen und thermischen Stabilisierung von Polyamid-Fasermaterial mit einer faseraffinen Kupferkomplexverbindung und einem Oxalsäurediarylamid**

(30) Priorität: 26.04.1991 CH 1252/91
(71) Anmelder: CIBA-GEIGY AG, CH-4002 Basel (CH)
(72) Erfinder: Kaschig, Jürgen, Dr., W-7800 Freiburg (DE); Reinert, Gerhard, Dr., CH-4123 Allschwil (CH)

(57) **Zusammenfassung**

Beschrieben wird ein Verfahren zur photochemischen und thermischen Stabilisierung von Polyamid-Fasermaterial gemäss Anspruch 1.

Die nach dem erfindungsgemässen Verfahren behandelten Fasermaterialien zeichnen sich durch eine gute Faseraffinität und eine verbesserte photochemische und thermische Stabilität aus.

## Beschreibung

Die vorliegende Erfindung betrifft ein Verfahren zur photochemischen und thermischen Stabilisierung von Polyamid-Fasermaterial mit einer faseraffinen Kupferkomplexverbindung und einem Oxalsäurediarylamid, ein Mittel enthaltend diese Verbindungen sowie die Verwendung dieses Mittels zur photochemischen und thermischen Stabilisierung von Polyamid-Fasermaterial.

Es ist z. B. aus der DE-A-4,005,014 bekannt, Oxalsäurediarylamide in Kombination mit Kupferverbindungen zur Herstellung lichtechter und photochemisch stabiler Färbungen auf Polyamidfasern zu verwenden. Die dabei eingesetzten wasserunlöslichen Oxalsäurediarylamide sind jedoch nur beschränkt faseraffin, besitzen schlechte Nassechtheiten, sind mangelhaft sublimationsbeständig und nicht in allen Applikationsverfahren einsetzbar.

Es wurde nun gefunden, dass eine Auswahl von wasserlöslichen, faseraffinen Oxalsäurediarylamiden, wie sie beispielsweise in den US-Patentschriften 3,529,982, 3,542,573 und 4,003,875 beschrieben sind, diesen Einschränkungen nicht unterliegen und überraschenderweise die Stabilisierungseffekte von Kupferkomplexen, die beispielsweise aus der US-A 4,655,783 bekannt sind, noch verbessern können.

Gegenstand der vorliegenden Erfindung ist demnach ein Verfahren zur photochemischen und thermischen Stabilisierung von Polyamid-Fasermaterial, das dadurch gekennzeichnet ist, dass man das Fasermaterial mit einer Zusammensetzung enthaltend ein wasserlösliches, faseraffines Oxalsäurediarylamid der allgemeinen Formel
worin
R₁ und R₂, unabhängig voneinander Wasserstoff, unsubstituiertes oder durch Halogen, Hydroxy, C₁-C₅Alkoxy, Carboxylgruppen, Carbamylgruppen oder C₁-C₁₂Alkoxycarbonylgruppen substituiertes C₁-C₁₈Alkyloxy, C₃-C₅Alkenyloxy, unsubstituiertes oder durch Halogen oder C₁-C₅Alkyl substituiertes Benzyloxy, aliphatisches bis zu 18 Kohlenstoffatome enthaltendes Acyloxy, unsubstituiertes oder durch Halogen oder C₁-C₄Alkyl substituiertes Benzoyloxy oder einen Rest der Formel -A-SO₃M bedeuten,
A die direkte Bindung oder einen zweiwertigen Rest der Formel -O-Q- bedeutet und
Q unsubstituiertes oder durch Hydroxy substituiertes C₁-C₆Alkylen, M Wasserstoff oder Alkalimetall bedeutet,
R₃ und R₄, unabhängig voneinander Wasserstoff, Halogen, C₁-C₁₂Alkyl, Halogenalkyl, Phenyl oder Phenyl-C₁-C₅Alkyl bedeutet oder jeweils zwei orthoständige Reste R₃ und/oder R₄ zusammen einen ankondensierten sechsgliedrigen aromatischen Kohlenstoffring bilden und worin
m und n gleich 1 oder 2 und
p und q gleich 1,2 oder 3 sind und
wobei in der Verbindung der Formel (1) mindestens eine Sulfogruppe vorhanden ist,
und eine Kupferkomplexverbindung der Formel
worin
R′ Wasserstoff oder C₁-C-₅Alkyl,
R₅, R₆, R₇ und R₈ je Wasserstoff, Halogen, Hydroxy, Hydroxyalkyl, C₁-C₅Alkyl, C₁-C₅Alkoxy, Alkoxyalkoxy, Alkoxyalkoxyalkoxy, Carboxymethoxy, Alkylamino, Dialkylamino, -SO₂NH₂, -SO₂NHR, Sulfo oder -SO₂N(R)₂ bedeuten,
R C₁-C₅Alkyl oder C₁-C₅Alkoxyalkyl ist oder
R₅ und R₆ oder R₆ und R₇ oder R₇ und R₈ zusammen mit den C-Atomen, an die sie gebunden sind, einen Benzolrest bilden,
X₁ und Y₁ je Wasserstoff, C₁-C₅Alkyl oder einen aromatischen Rest bedeuten oder
X₁ und Y₁ zusammen mit den C-Atomen, an die sie gebunden sind, einen cycloaliphatischen Rest mit 5-7 C-Atomen bilden,
oder einen Kupferkomplex der Formel
worin
R₉ und R₁₀ unabhängig voneinander einen unsubstituierten oder substituierten C₁-C₅Alkyl- oder Arylrest bedeuten,
oder einen Kupferkomplex von Phenolen der Formel
worin
R₁₁ Wasserstoff, Hydroxy, Alkyl oder Cycloalkyl bedeutet und der Ring A gegebenenfalls weiter substituiert sein kann, behandelt.

Bei der Definition der Reste R, R′ und R₁ bis R₈ stellen C₁-C-₅Alkyl und C₁-C₅Alkoxy solche Gruppen oder Gruppenbestandteile dar, die 1 bis 5, insbesondere 1 bis 3 Kohlenstoffatome aufweisen. Beispiele für derartige Gruppen sind: Methyl, Ethyl, n-Propyl, Isopropyl, n-Butyl, sek.Butyl, tert.Butyl, Amyl oder Isoamyl bzw. Methoxy, Ethoxy, Isopropoxy, Isobutoxy, tert.-Butoxy oder tert.-Amyloxy.

C₁-C₁₂Alkoxy bedeutet neben den unter C₁-C₅Alkoxy erwähnten Resten zum Beispiel Pentyloxy, Hexyloxy, Heptyloxy, Octyloxy, Nonyloxy, Decyloxy, Undecyloxy, Dodecyloxy oder die entsprechenden isomeren Verbindungen.

Die C₁-C₁₈Alkylreste für die Definition von R₁ und R₂ bzw. die C₁-C₁₂Alkylreste für die Definition von R₃ und R₄ können verzweigt oder unverzweigt sein. Als Beispiele Reste kommen beispielsweise sowohl die unter C₁-C₅Alkyl definierten Vertreter als auch Alkylreste mit höherer Kohlenstoffanzahl in Betracht, wie z.B. Pentyl, Neopentyl, tert.Pentyl, Hexyl, Isohexyl, Heptyl, Octyl, iso-Octyl, Nonyl, Decyl, Undecyl, Dodecyl, Tridecyl, Tetradecyl, Pentadecyl, Hexadecyl, Heptadecyl oder Octadecyl.

C₁-C₆Alkylen bei der Definition von Q bedeutet einen zweiwertigen, gesättigten Kohlenwasserstoffrest wie z.B. Methylen, Ethylen, Propylen, Trimethylen, Tetramethylen, Ethylethylen, Pentamethylen oder Hexamethylen.
Phenyl-C₁-C₅Alkyl bedeutet beispielsweise Phenethyl, Phenylpropyl, Phenylbutyl oder vorzugsweise Benzyl.

Halogen bedeutet Fluor, Brom oder vorzugsweise Chlor.

Als Beispiele der als M definierten Alkalimetalle seien Lithium, Natrium oder Kalium genannt. Bevorzugt ist Natrium.

Bei den Resten R₅- R₈ bedeutet der Hydroxyalkylrest z.B. Hydroxyethyl. Als Beispiel eines Alkoxyalkoxyrestes sei Methoxyethoxy (auch 2-Oxabutyloxy, -O-CH₂-CH₂-O-CH₃ genannt), eines Alkoxyalkoxyalkoxyrestes sei Ethoxyethoxyethoxy (auch 3,6-Dioxaoctyloxy, -O-CH₂-CH₂-O-CH₂-CH₂-O-CH₂-CH₃ genannt) und eines Dialkylarninorestes sei Diethylamino erwähnt. Als geeigneter Sulfonamidrest sind vor allem der Sulfonamid-, N-Methylsulfonamid- und N,N-Dimethylsulfonamidrest zu nennen.

Zwei benachbarte Reste R₅ - R₈ können auch zusammen mit den C-Atomen, an die sie gebunden sind, einen ankondensierten Benzolrest bilden. Solche Bisazomethine leiten sich ab von 2-Hydroxy-2-naphthaldehyd, 3-Hydroxy-2-naphthaldehyd oder 1-Hydroxy-2-naphthaldehyd.

Als aromatische Reste kommen für X₁ und Y₁ vor allem unsubstituierte oder substituierte Naphthyl- und insbesondere Phenylreste in Betracht. Ausserdem können X₁ und Y₁ zu einem cycloaliphatischen Rest, z.B. Cyclopentylen, Cyclohexylen oder Cycloheptylen verknüpft sein.

Aryl für die Definition von R₁₀ in Formel (3) bedeutet Naphthyl oder vorzugsweise Phenyl.

Vorzugsweise wird bei dem erfindungsgemässen Verfahren ein Oxalsäurediarylamid der allgemeinen Formel
verwendet, worin
R₁₂ unsubstituiertes oder durch Hydroxy oder Alkoxy substituiertes C₁-C₅Alkyloxy, unsubstituiertes oder durch C₁-C₅Alkyl substituiertes Benzyloxy oder einen Rest der Formel -A-SO₃M,
R₁₃ und R₁₄ unabhängig voneinander Wasserstoff, Halogen, C₁-C₁₂Alkyl oder Phenyl-C₁-C₅Alkyl,
r 1 oder 0 bedeuten und
A und M die in Formel (1) angegebene Bedeutung haben.

Im Vordergrund des Interesses stehen dabei Verbindungen, bei denen Q Ethylen, Trimethylen oder
bedeutet.

Ganz besoders bevorzugt sind Oxalsäurediarylamide, die der Formel
entsprechen, worin
R₁₅ C₁-C₁₂Alkyl bedeutet und
R₁₂, R₁₃, M und r die in Formel (5) angegebene Bedeutung haben.

Von ganz besoderer Bedeutung sind Oxalsäurediarylamide, die der Formel
oder der Formel
entsprechen, worin
R₁₆ Ethyl oder Ethoxy bedeutet.

Bevorzugte Kupferkomplexverbindungen, die in dem erfindungsgemässen Verfahren Verwendung finden, entsprechen der Formel
worin
R₁₇ bis R₂₀ unabhängig voneinander je Wasserstoff, Hydroxy, Brom, Methyl, tert. Butyl, Methoxy, Methoxyethoxy, Ethoxyethoxyethoxy oder Diethylamino,
X₂ Wasserstoff, Methyl, Ethyl, oder Phenyl und
Y₂ Wasserstoff bedeuten oder
R₁₉ und R₂₀ zusammen einen ankondensierten Benzolrest oder
X₂ und Y₂ zusammen einen Cyclohexylenrest bilden.

Von ganz besonderem Interesse sind dabei Kupferkomplexverbindungen der Formel (9), worin R₁₇, R₁₈, R₁₉, R₂₀, X₂ und X₃ Wasserstoff bedeuten.

Vorzugsweise werden bei dem vorliegenden Verfahren Zusammensetzungen verwendet, die ein Oxalsäurediarylamid der Formel (5) und eine Kupferkomplexverbindung der Formel (9) enthalten.

Von ganz besonderem Interesse sind dabei Zusammensetzungen, die ein Oxalsäurediarylamid der Formel (7) und eine Kupferkomplexverbindung der Formel (9) oder Mischungen, die ein Oxalsäurediarylamid der Formel (8) und eine Kupferkomplexverbindung der Formel (9) enthalten, worin
R₁₇, R₁₈, R₁₉, R₂₀, X₂ und X₃ Wasserstoff bedeuten.

Einen weiteren Erfindungsgegenstand stellen die in dem erfindungsgemässen Verfahren verwendeten Mittel zur photochemischen und thermischen Stabilisierung von Polyamid-Fasermaterial dar. Sie sind dadurch gekennzeichnet, dass sie ein wasserlösliches, faseraffines Oxalsäurediarylamid der allgemeinen Formel
worin
R₁ und R₂, unabhängig voneinander Wasserstoff, unsubstituiertes oder durch Halogen, Hydroxy, C₁-C₅Alkoxy, Carboxylgruppen, Carbamylgruppen oder C₁-C₁₂Alkoxycarbonylgruppen substituiertes C₁-C₁₈Alkyloxy, C₃-C₅Alkenyloxy, unsubstituiertes oder durch Halogen oder C₁-C₅Alkyl substituiertes Benzyloxy, aliphatisches bis zu 18 Kohlenstoffatome enthaltendes Acyloxy, unsubstituiertes oder durch Halogen oder C₁-C₄Alkyl substituiertes Benzoyloxy oder einen Rest der Formel -A-SO₃M bedeuten,
A die direkte Bindung oder einen zweiwertigen Rest der Formel -O-Q- bedeutet und
Q unsubstituiertes oder durch Hydroxy substituiertes C₁-C₆Alkylen,
M Wasserstoff oder Alkalimetall bedeutet,
R₃ und R₄, unabhängig voneinander Wasserstoff, Halogen, C₁-C₁₂Alkyl, Halogenalkyl, Phenyl oder Phenyl-C₁-C₅Alkyl bedeutet oder jeweils zwei orthoständige Reste R₃ und/oder R₄ zusammen einen ankondensierten sechsgliedrigen aromatischen Kohlenstoffring bilden und
m und n gleich 1 oder 2 und
p und q gleich 1,2 oder 3 sind
und wobei in der Verbindung der Formel (1) mindestens eine Sulfogruppe vorhanden ist,
und eine Kupferkomplexverbindung der Formel worin
R′Wasserstoff oder C₁-C₅Alkyl,
R₅, R₆, R₇ und R₈ je Wasserstoff, Halogen, Hydroxy, Hydroxyalkyl, C₁-C₅Alkyl, C₁-C₅Alkoxy, Alkoxyalkoxy, Alkoxyalkoxyalkoxy, Carboxymethoxy, Alkylamino, Dialkylamino, -SO₂NH₂, -SO₂NHR, Sulfo oder -SO₂N(R)₂ bedeuten, wobei
R C₁-C₅Alkyl oder C₁-C₅Alkoxyalkyl ist oder
R₅ und R₆ oder R₆ und R₇ oder R₇ und R₈ zusammen mit den C-Atomen, an die sie gebunden sind, einen Benzolrest bilden,
X₁ und Y₁ je Wasserstoff, C₁-C₅Alkyl oder einen aromatischen Rest bedeuten oder
X₁ und Y₁ zusammen mit den C-Atomen, an die sie gebunden sind, einen cycloaliphatischen Rest mit 5-7 C-Atomen bilden,
oder einen Kupferkomplex der Formel
worin
R₉ und R₁₀ unabhängig voneinander Wasserstoff oder einen unsubstituierten oder substituierten C₁-C₅Alkyl- oder Arylrest bedeuten,
oder einen Kupferkomplex von Phenolen der Formel
worin
R₁₁ Wasserstoff, Hydroxy, Alkyl oder Cycloalkyl bedeutet und der Ring A gegebenenfalls weiter substituiert sein kann.

Vorzugsweise kommen Mittel in Betracht, die ein Oxalsäurediarylamid der Formel (5) und eine Kupferkomplexverbindung der Formel (9) enthalten.

Die bei dem erfindungsgemässen Verfahren verwendeten Oxalsäurediarylamide sind z.T. bekannt und z.T. stellen sie auch neue Verbindungen dar. Die Herstellung geschieht nach an sich bekannten Methoden, wie sie z. B. in der US-A-3,529,982 beschrieben sind. Man gelangt zu den Verbindungen, indem man in an sich bekannter Weise Oxalsäure oder deren Ester, insbesondere Alkylester in der ersten Stufe halbseitig mit etwa äquimolaren Mengen der entsprechenden Anilinverbindung amidiert. Eine bevorzugte Methode besteht zum Beispiel darin, dass Oxalsäure, Oxalsäurehalbester oder Oxalsäurediester mit gleichartigen oder verschiedenartigen Esterresten mit etwa äquimolaren Mengen der Anilinverbindung in der Schmelze oder in gegenüber den Reaktionspartnern inerten organischen Lösungsmitteln in Gegenwart von wasserfreier Borsäure bei Temperaturen zwischen etwa 50 und 200°C kondensiert werden. Nach Isolierung des so erhaltenen Amid-Esters bzw. der Amid-Säure werden in der zweiten Stufe die noch verbliebene Carboxylgruppe bzw. Carboxylatgruppe des Oxalsäurehalbimids mit einem zweiten, von dem in der ersten Stufe verschiedenen Anilin unter analogen Bedingungen kondensiert, wobei im allgemeinen zweckmässig eine um 50 bis 100°C höhere Temperatur, die etwa zwischen 100 und 250°C liegt, gewählt wird. Auch hier werden etwa äquimolare Mengen eingesetzt.

Geeignete inerte organische Lösungsmittel, wie vorstehend erwähnt, sind insbesondere solche mit einem oberhalb etwa 160°C liegenden Siedepunkt, also zum Beispiel höhere Benzolkohlenwasserstoffe oder halogenierte Benzole wie die Di- oder Trichlorbenzole.

Die Einführung der zweiten Amidgruppe kann andererseits auch durch halbseitige Verseifung des in der ersten Stufe hergestellten Amid-Esters zur Amid-Säure, Überführung in das Amid-Säurehalogenid und nachfolgende Amidierung der Säurehalogenidgruppe erfolgen.

Die so erhaltenen Oxylsäurediarylamide, die noch freie Hydroxygruppen enthalten, werden anschliessend in bekannter Weise verethert.

Die Kupferkomplexverbindungen der allgemeinen Formeln (2) bis (4) sind z.B. aus den EP-A-0,051,188, EP-A-0,113,856 und EP-A-0,162,811 bekannt und können nach bekannten Verfahren hergestellt werden.

Das erfindungsgemässe Mittel enthaltend ein Oxalsäurediarylamid der Formel (1) und eine Kupferkomplexverbindung der Formel (2), (3) oder (4) wird erfindungsgemäss aus wässrigem Bad appliziert. Die Menge der zugesetzten Verbindungen hängt vom Substrat und der gewünschten Stabilisierung ab. Im allgemeinen setzt man 0,005 bis 1,0 %, vorzugsweise 0,05 bis 0,5 % der Kupferkomplexverbindung und 0,05 bis 10%, vorzugsweise 0,1 bis 5,0% des Oxalsäurediarylamids, jeweils bezogen auf das Substrat, zu.

Sind die Kupferkomplexverbindungen wasserunlöslich, werden sie zweckmässig als fein verteilte Dispersionen eingesetzt, die durch Mahlen in Gegenwart üblicher Dispergiermittel erhalten werden.

Die Applikation des erfindungsgemässen Mittels kann vor oder nach dem Färben oder vorzugsweise während des Färbens, nach einem Ausziehverfahren bei Flottenverhältnissen von 1:5 bis 1:500, vorzugsweise 1:10 bis 1:50 erfolgen. Zweckmässigerweise werden die Verbindungen dem Färbebad zugesetzt.

Das erfindungsgemässe Mittel kann aber auch kontinuierlich, z.B. mittels Foulard, Niedrigauftragssystemen oder Heissapplikationssystemen appliziert werden.

Beim Kontinue-Verfahren beträgt der Flottenauftrag zweckmässig 30-400 Gew.-%, vorzugsweise 75-250 Gew.-%. Zur Fixierung der applizierten Farbstoffe und des erfindungsgemässen Mittels wird das Fasermaterial einer Hitzebehandlung unterworfen. Der Fixierprozess kann auch nach der Kaltverweilmethode erfolgen.

Die Hitzebehandlung erfolgt vorzugsweise durch ein Dämpfverfahren unter Behandlung in einem Dämpfer mit gegebenenfalls überhitztem Dampf bei einer Temperatur von 98 bis 105°C während z.B. 1 bis 7, vorzugsweise 1 bis 5 Minuten. Die Fixierung der Farbstoffe, des Oxalsäurediarylamids und der Kupferkomplexverbindung gemäss dem Kaltverweilverfahren kann durch Lagerung der imprägnierten und vorzugsweise aufgerollten Ware bei Raumtemperatur (15 bis 30°C), z.B. während 3 bis 24 Stunden erfolgen, wobei die Kaltverweilzeit bekanntlich von der Art des applizierten Farbstoffes abhängig ist.

Nach Beendigung des Färbeprozesses bzw. der Fixierung werden die hergestellten Färbungen auf übliche Weise gespült und getrocknet.

Das erfindungsgemässe Mittel enthaltend ein Oxalsäurediarylamid und eine Kupferkomplexverbindung findet Verwendung zur photochemischen und thermischen Stabilisierung von Polyamidfasermaterialien und deren Färbungen. In ihrer Anwendung zeichnet es sich durch eine hohe Lichtstabilität und eine gute Faseraffinität aus und verleiht den mit diesen Verbindungen behandelten Fasermaterialien eine verbesserte photochemische Stabilität.

Unter Polyamidfasermaterial wird dabei synthetisches Polyamid, wie z.B. Polyamid 6, Polyamid 66 oder auch Polyamid 12 verstanden. Neben den reinen Polyamidfasern kommen vor allem Fasermischungen, z.B. von Polyamid 6/Polyester oder aus Polyurethan und Polyamid in Betracht, so z.B. Trikotmaterial aus Polyamid/Polyurethan im Mischungsverhältnis 70:30. Ebenso kommen Fasermischungen aus Polypropylen und Polyamid in Frage. Grundsätzlich kann das reine oder gemischte Polyamidmaterial in verschiedenen Verarbeitungsformen vorliegen, wie z.B. als Faser, Garn, Gewebe, Gewirke oder Teppiche.

Vor allem Polyamidmaterial, auch in Mischungen mit Polyurethan oder Polypropylen, das Licht und Hitze ausgesetzt ist und z.B. als Autopolsterstoff, Teppich oder Badebekleidungsstoff vorliegt, eignet sich besonders für die Anwendung der erfindungsgemässen Mittel.

Die Färbung erfolgt in üblicher Weise, z.B. mit Metallkomplex-, Anthrachinon- oder Azofarbstoffen und Mischungen dieser Farbstoffe. Als Metallkomplexfarbstoffe werden die bekannten Typen, insbesondere die 1:2-Chrom- oder 1:2-Kobaltkomplexe von Mono- oder Disazo- oder Azomethinfarbstoffen eingesetzt, die in der Literatur in grosser Zahl beschrieben sind. Neben diesen kommen natürlich auch Farbstoffe aus anderen Farbstoffklassen in Frage, wie z.B. Dispersions- oder auch Reaktivfarbstoffe.

Die folgenden Beispiele dienen der Veranschaulichung der Erfindung. Teile bedeuten Gewichtsteile und Prozent Gewichtsprozente. Die Prozentangaben betreffend die Zusätze der einzelnen Färbe- bzw. Behandlungsbäder beziehen sich, wenn nicht anders angegeben, auf das Fasermaterial.

### Herstellung der neuen Oxalsäurediarylamide:

### Beispiel 1:

In einer Suspension aus 4,9 g (14,3 mmol) 2-Ethoxy-2′-hydroxy-oxalsäurebis-anilid-Natriumsalz, hergestellt durch Kristallisation von 2-Ethoxy-2′-hydroxy-bis-anilid in Natronlauge, und 200 ml Aceton wird eine Lösung aus 1,75 g (14,3 mmol) 1,3-Propansulton und 50 ml Aceton gegeben. Nach einer Stunde Erwärmen unter Rückfluss und Abkühlen wird der entstandene Niederschlag abgesaugt und getrocknet. Man erhält 5,45 g der Verbindung der Formel
welche aus Ethanol/Wasser (8:2) zu einer farblosen Substanz umkristallisiert wird.
Ausbeute 86%; Fₚ 236 -238°C.
Elementaranalyse für C₁₉H₂₁N₂O₇SNa ·0,25 H₂O:
- Gefunden:: 50,91% C; 4,83% H; 6,30% N; 7,08% S
- Berechnet:: 50,87% C; 4,75% H; 6,24% N; 7,14%

### Beispiel 2:

Zu einer Schmelze aus 9,48 g (40 mmol) 2-Ethoxy-oxalsäureanilidmonoethylester und 5,44 g Imidazol werden bei 100°C 8,02 g (38 mmol) 2-Ethylsulfanilsäure-Natriumsalz zugegeben. Es wird ½ Stunde auf 110°C, anschliessend 2 Stunden auf 130°C erhitzt. Nach Abkühlen wird die Reaktionsmasse in 200 ml Wasser eingetragen. Der Niederschlag wird abgesaugt, mit 50 ml Eiswasser gewaschen und getrocknet. Man erhält 6,95 g der Verbindung der Formel
Ausbeute 44%; Fₚ > 300°C
Elementaranalyse für C₁₈H₁₉N₂O₆SNa ·0,25 H₂O:
- Gefunden:: 51,6% C; 4,7% H; 6,8% N; 7,5% S
- Berechnet:: 51,60% C; 4,69% H; 6,68% N; 7,65% S

### Beispiele 3 bis 28:

### Herstellung der Verbindungen (103) bis (106), (109) bis (113) und (116) bis (128)

Analog zu Beispiel 2 werden zu einer Schmelze aus 40 mmol substituiertem Oxalsäureanilidmonoalkylester und 80 bis 200 mmol Imidazol bei 100°C 38 mmol gegebenenfalls substituierter Sulfanil- bzw. Metanilsäure zugegenen. Es wird ½ Stunde auf 100°C, anschliesssend 1 bis 3 Stunden auf 130°C erhitzt. Die Vollständigkeit des Umsatzes wird mittels Dünnschichtchromatographie überprüft. Nach Abkühlen wird die Reaktionsmasse in ca. 200 ml Wasser eingetragen. Der Niederschlag wird abgesaugt, mit Wasser gewaschen und getrocknet. Im Falle der Verbindungen (103) und (104) wird anstelle des Wassers Aceton, im Falle der Verbindungen (105), (106) und (113) Ethanol zur Aufarbeitung verwendet. Die Ausbeuten sind Tabelle I zu entnehmen.

### Herstellung der Verbindung (115):

Zu einer Lösung aus 4,51 g (14,25 mmol) 2,5-Dimethoxy-4′-hydroxy-oxalsäure-bis-anilid und 100 ml Dimethylformamid werden 4,2 g (21,4 mmol) 30%ige methanolische Lösung von Natriummethylat sowie 4,42 g (21,4 mmol) 3-chlor-2-hydroxypropansulfonsäure-Natriumsalz gegeben. Nach 15-stündigem Rühren bei 150°C wird der entstandene Niederschlag (NaCl) abfiltriert und das Filtrat bei 75°C,/0,13 Pa eingedampft. Der Rückstand wird in Wasser aufgenommen. Nach Zugabe von Natriumchlorid wird ein Rohprodukt ausgefällt, welches abgesaugt und aus Dimethylformamid/Ethanol umkristallisiert wird. Es werden 3,8 g eines weissen Pulvers erhalten.

### Herstellung der Verbindung (108)

Die Verbindungen werden analog Verbindung (115) durch Umsetzung von 2-Ethoxy-2′-hydroxy-oxalsäure-bis-anilid hergestellt.

### Herstellung der Verbindungen (107), (114) und (121)

Die Verbindungen werden analog Beispiel 1 hergestellt.

### Herstellung der Ausgangsverbindung für die Verbindungen (114) und (115):

### 2,5-Dimethoxy-4′-hydroxy-oxalsäure-bisanilid

5,07 g (20 mmol) 2,5-Dimethoxy-oxalsäureanilid-monomethylester und 2g (18 mmol) 4-Aminophenol werden in Gegenwart katalytischer Mengen Bortrifluorid unter leichtem Vakuum auf 150°C erwärmt und entstehender Alkohol abdestilliert. Nach 5,5 Stunden wird abgekühlt und die Reaktionsmasse mit 40 ml Ethanol versetzt. Durch Kristallisation bei -5°C werden 3,4 g Rohprodukt erhalten, welches durch Waschen mit heissem Trichlorethylen gereinigt wird.
Fp. 204-205°C
Elementaranalyse für C₁₆H₁₆N₂O₅:
- Gefunden:: 60,58% C; 5,19% H; 8,88% N;
- Berechnet:: 60,75% C; 5,1% H; 8,86% N;

### Herstellung der Ausgangsverbindung für die Verbindung (121):

### 2-Methoxy-5-methyl-4′-hydroxy-oxalsäure-bisanilid

8,3 g (41,5 mmol) 4-Hydroxy-oxalsäureanilid-monoethylester und 6,85 g (50 mmol) 2-Methoxy-5-methylanilin werden unter leichtem Vakuum auf 130°C erwärmt und entstehender Alkohol abdestilliert. Nach 7 Stunden wird abgekühlt und die Reaktionsmasse mit 100 ml Aceton verrührt. Unlösliches Nebenprodukt wird abfiltriert und das Filtrat in 130 ml Wasser gegeben, wobei das Produkt ausfällt.
Ausbeute 6,27 g
Fp. 189-190°C
Elementaranalyse für C₁₆H₁₆N₂O₄:
- Gefunden:: 64,0% C; 5,4% H; 9,4% N;
- Berechnet:: 63,99% C; 5,3% H; 9,32% N;

### Anwendungsbeispiele:

### Beispiel 29:

In einem ®AHIBA-Färbeapparat werden bei einem Flottenverhältnis von 1:25 2 Muster von je 10 g einer PA 6-Maschenware gefärbt. Alle Färbebäder enthalten jeweils folgende Zusätze: 0,5 g/l Mono-Na-phosphat, 1,5 g/l Di-Na-phosphat sowie die Farbstoffe der Formeln (I) und (II. Alle Zusätze werden vor Zugabe gelöst. Der pH-Wert der Färbeflotte beträgt 7,5.
Während die Flotte 1 keine weiteren Zusätze enthält, wird der Flotte 2 noch 1 % der Verbindung der Formel (101), in Wasser gelöst, zugesetzt. Die Flotte 3 enthält neben 1 % der Verbindung der Formel (101) noch 0,25% einer 20%igen Mahlung (mit einem 20%igen Anteil eines Kondensationsproduktes aus Naphthalinsulfonsäure und Formaldehyd als Dispergator) des Kupferkomplexes der Formel (129)

Die so vorbereiteten Flotten erwärmt man auf 40°C, geht mit dem Textilmaterial ein, behandelt bei dieser Temperatur 10 Minuten und erwärmt mit 2°C/Minute auf 95°C. Nach einer Färbezeit von 20 Minuten bei 95°C werden 2% Essigsäure (80%ig) zugesetzt und 25 Minuten weitergefärbt. Danach kühlt man auf 60°C ab, spült mit kaltem Wasser, zentrifugiert und trocknet bei 120°C während 2 Minuten.

Die Färbungen werden auf ihre Lichtechtheiten nach SN-ISO 105-B02 (=XENON) und DIN 75.202 (FAKRA) geprüft. Zur Ermittlung der photochemischen Stabilität werden die gefärbten Muster von 12x4,5 cm auf Karton aufgezogen und während 216 Stunden (= 3 FAKRA-Cyclen) nach DIN 75.202 belichtet, sodann nach SN 198.461 auf Reissfestigkeit geprüft. Die Ergebnisse sind in Tabelle 2 aufgeführt.

Das Ergebnis zeigt einerseits die stabilisierende Wirkung der Verbindung der Formel (101), aber auch den Zugewinn an Stabilität durch die Verbindung der Formel (129).

### Beispiel 30:

Wie in Beispiel 29 beschrieben, werden 2 Färbungen angefertigt. Es werden dieselben Farbstoffe eingesetzt, die Zusätze jedoch verändert. Die Flotte 1 enthält 0,25% der 20%igen Mahlung der Verbindung der Formel (129), die Flotte 2 dagegen neben 0,25% Substanz der Formel (129) noch 1% der Verbindung der Formel (102).

Die Bestimmung der Lichtechtheiten und Reissfestigkeit erfolgt ebenfalls wie in Beispiel 1 angegeben mit folgenden Ergebnissen (Tabelle 3):

Auch hier ist ersichtlich, dass der Stabilisierungseffekt der Verbindung der Formel (102) durch die Verbindung der Formel (129) verbessert wird.

### Beispiel 31:

Man bereitet 3 Stück PA 6 - Maschenware und stellt 3 Flotten wie in Beispiel 29 beschrieben, jedoch ohne den Zusatz von Farbstoff her ("Blindfärbung"). Die Flotten 1 bis 3 enthalten ebenfalls 0,25% einer 20%igen Mahlung der Verbindung der Formel (129). Die Flotten 2 und 3 enthalten zusätzlich noch die Verbindungen der Formel
und
In diesen Flotten wird das textile Material 216 Stunden nach FAKRA belichtet und nach SN 198 481 auf Reissfestigkeit und Dehnung geprüft. Folgende Resultate werden erhalten (Tablette 4):

### Beispiel 32:

Man bereitet 4 Muster eines PA 66 - Trikots und stellt eine Flotte wie in Beispiel 29 beschrieben her, mit dem Unterschied, dass Flotte 1 keine weiteren Zusätze enthält und die Flotten 2 bis 4 jedoch noch 1 % der Verbindungen der Formel
enthalten.

Die fertig hergestellten Färbungen werden wie in Beispiel 29 beschrieben, auf ihre Lichtechtheit sowie Reissfestigkeit und Dehnung nach dem Belichten geprüft. Die Ergebnisse sind in Tabelle 5 zusammengefasst:

Aus den Ergebnissen der Tabelle ist ersichtlich, dass die Verbindungen (106), (113) und (114) den Stabilitätseffekt des Kupferkomplexes auf hohem Niveau noch deutlich verbessern können.

## Patentansprüche

1. Verfahren zur photochemischen und thermischen Stabilisierung von Polyamid-Fasermaterial, dadurch gekennzeichnet, dass man die Fasern mit einer Zusammensetzung enthaltend ein Oxalsäurediarylamid der allgemeinen Formel worin
R₁ und R₂, unabhängig voneinander, Wasserstoff, unsubstituiertes oder durch Halogen, Hydroxy, C₁-C₅Alkoxy, Carboxylgruppen, Carbamylgruppen oder C₁-C₁₂Alkoxycarbonylgruppen substituiertes C₁-C₁₈Alkyloxy, C₃-C₄Alkenyloxy,unsubstituiertes oder durch Halogen oder C₁-C₅Alkyl substituiertes Benzyloxy, aliphatisches bis zu 18 Kohlenstoffatome enthaltendes Acyloxy, unsubstituiertes oder durch Halogen oder C₁-C₄Alkyl substituiertes Benzoyloxy oder einen Rest der Formel -A-SO₃M bedeuten,
A die direkte Bindung oder einen zweiwertigen Rest der Formel -O-Q- bedeutet,
Q unsubstituiertes oder durch Hydroxy substituiertes C₁-C₆Alkylen,
M Wasserstoff oder Alkalimetall
R₃ und R₄, unabhängig voneinander Wasserstoff, Halogen, C₁-C₁₂Alkyl, Halogenalkyl, Phenyl oder Phenyl-C₁-C₅Alkyl bedeutet oder jeweils zwei orthoständige Reste R₃ und/oder R₄ zusammen einen ankondensierten sechsgliedrigen aromatischen Kohlenstoffring bilden und
m und n gleich 1 oder 2 und
p und q gleich 1,2 oder 3 sind und
wobei in der Verbindung der Formel (1) mindestens eine Sulfogruppe vorhanden ist,
und eine Kupferkomplexverbindung der Formel worin
R′Wasserstoff oder C₁-C₅Alkyl,
R₅, R₆, R₇ und R₈ je Wasserstoff, Halogen, Hydroxy, Hydroxyalkyl, C₁-C₅Alkyl, C₁-C₅Alkoxy, Alkoxyalkoxy, Alkoxyalkoxyalkoxy, Carboxymethoxy, Alkylamino, Dialkylamino, -SO₂NH₂, -SO₂NHR, Sulfo oder -SO₂N(R)₂ bedeuten, wobei
R C₁-C₅Alkyl oder C₁-C₅Alkoxyalkyl ist oder
R₅ und R₆ oder R₆ und R₇ oder R₇ und R₈ zusammen mit den C-Atomen, an die sie gebunden sind, einen Benzolrest bilden,
X₁ und Y₁ je Wasserstoff, C₁-C₅Alkyl oder einen aromatischen Rest bedeuten oder
X₁ und Y₁ zusammen mit den C-Atomen, an die sie gebunden sind, einen cycloaliphatischen Rest mit 5-7 C-Atomen bilden,
oder einen Kupferkomplex der Formel worin
R₉ und R₁₀ unabhängig voneinander Wasserstoff oder einen unsubstituierten oder substituierten C₁-C₅Alkyl- oder Arylrest bedeuten,
oder einen Kupferkomplex von Phenolen der Formel worin
R₁₁ Wasserstoff, Hydroxy, Alkyl oder Cycloalkyl bedeutet und der Ring A gegebenenfalls weiter substituiert sein kann, behandelt.

2. Verfahren gemäss Anspruch 1, dadurch gekennzeichnet, dass man ein Oxalsäurediarylamid der abgemeinen Formel verwendet, worin
R₁₂ unsubstituiertes oder durch Hydroxy oder Alkoxy substituiertes C₁-C₅Alkyloxy, unsubstituiertes oder durch C₁-C₅Alkyl substituiertes Benzyloxy oder einen Rest der Formel -A-SO₃M,
R₁₃ und R₁₄ unabhängig voneinander Wasserstoff, Halogen, C₁-C₁₂Alkyl oder Phenyl-C₁-C₅Alkyl,
r 1 oder 0 bedeuten und
A und M die in Anspruch 1 angegebene Bedeutung haben.

3. Verfahren gemäss Anspruch 1 oder 2, dadurch gekennzeichnet, dass
Q Ethylen, Trimethylen oder bedeutet.

4. Verfahren gemäss einem der Ansprüche 1 bis 3, dadurch gekennzeichnet, dass das Oxalsäurediarylamid der Formel entspricht, worin
R₁₅ C₁-C₁₂Alkyl bedeutet und
R₁₂, R₁₃, M und r die in Anspruch 2 angegebene Bedeutung haben.

5. Verfahren gemäss einem der Ansprüche 1 bis 3, dadurch gekennzeichnet, dass das Oxalsäurediarylamid der Formel entspricht, worin
R₁₆ Ethyl oder Ethoxy bedeutet.

6. Verfahren gemäss einem der Ansprüche 1, 2 oder 4, dadurch gekennzeichnet, dass das Oxalsäurediarylamid der Formel entspricht, worin
R₁₆ die in Anspruch 5 angegebene Bedeutung hat.

7. Verfahren gemäss einem der Ansprüche 1 bis 6, dadurch gekennzeichnet dass man einen Kupferkomplex der Formel verwendet, worin
R₁₇ bis R₂₀ unabhängig voneinander je Wasserstoff, Hydroxy, Brom, Methyl, tert. Butyl, Methoxy, Methoxyethoxy, Ethoxyethoxyethoxy oder Diethylamino,
X₂ Wasserstoff, Methyl, Ethyl oder Phenyl und
Y₂ Wasserstoff bedeuten oder
R₁₉ und R₂₀ zusammen einen ankondensierten Benzolrest oder
X₂ und Y₂ zusammen einen Cyclohexylenrest bilden.

8. Verfahren gemäss Anspruch 7, dadurch gekennzeichnet, dass man einen Kupferkomplex der Formel (9) verwendet, worin
R₁₇, R₁₈, R₁₉, R₂₀, X₂ und X₃ Wasserstoff bedeuten.

9. Verfahren gemäss einem der Ansprüche 1 bis 8, dadurch gekennzeichnet dass man eine Mischung aus einem Oxalsäurediarylamid der Formel (5) und einer Kupferkomplexverbindung der Formel (9) verwendet.

10. Verfahren gemäss einem der Ansprüche 1 bis 8, dadurch gekennzeichnet dass man eine Mischung aus einem Oxalsäurediarylamid der Formel (7) und einer Kupferkomplexverbindung der Formel (9), worin
R₁₈, R₁₉, R₂₀, R₂₁, X₂ und X₃ Wasserstoff bedeuten, verwendet.

11. Verfahren gemäss einem der Ansprüche 1 bis 8, dadurch gekennzeichnet, dass man eine Mischung aus einem Oxalsäurediarylamid der Formel (8) und einer Kupferkomplexverbindung der Formel (9), worin
R₁₇, R₁₈, R₁₉, R₂₀, X₂ und X₃ Wasserstoff bedeuten, verwendet.

12. Zusammensetzung enthaltend ein Oxalsäurediarylamid der allgemeinen Formel worin
R₁ und R₂, unabhängig voneinander Wasserstoff, unsubstituiertes oder durch Halogen, Hydroxy, C₁-C₅Alkoxy, Carboxylgruppen, Carbamylgruppen oder C₁-C₁₂Alkoxycarbonylgruppen substituiertes C₁-C₁₈Alkyloxy, C₃-C₄Alkenyloxy, unsubstituiertes oder durch Halogen oder C₁-C₅Alkyl substituiertes Benzyloxy, aliphatisches bis zu 18 Kohlenstoffatome enthaltendes Acyloxy, unsubstituiertes oder durch Halogen oder C₁-C₄Alkyl substituiertes Benzoyloxy oder einen Rest der Formel -A-SO₃M bedeuten,
A die direkte Bindung oder einen zweiwertigen Rest der Formel -O-Q-,
Q unsubstituiertes oder durch Hydroxy substituiertes C₁-C₆Alkylen,
M Wasserstoff oder Alkalimetall bedeutet,
R₃ und R₄, unabhängig voneinander Wasserstoff, Halogen, C₁-C₁₂Alkyl, Halogenalkyl, Phenyl oder Phenyl-C₁-C₅Alkyl bedeutet oder jeweils zwei orthoständige Reste R₃ und/oder R₄ zusammen einen ankondensierten sechsgliedrigen aromatischen Kohlenstoffring bilden,
m und n gleich 1 oder 2 und
p und q gleich 1,2 oder 3 sind und
wobei in der Verbindung der Formel (1) mindestens eine Sulfogruppe vorhanden ist,
und eine Kupferkomplexverbindung der Formel worin
R′ Wasserstoff oder C₁-C₅Alkyl, R₅, R₆, R₇ und R₈ je Wasserstoff, Halogen, Hydroxy, Hydroxyalkyl, C₁-C₅Alkyl, C₁-C₅Alkoxy, Alkoxyalkoxy, Alkoxyalkoxyalkoxy, Carboxymethoxy, Alkylamino, Dialkylamino, -SO₂NH₂, -SO₂NHR, Sulfo oder -SO₂N(R)₂ bedeuten, wobei
R C₁-C₅Alkyl oder C₁-C₅Alkoxyalkyl ist oder
R₅ und R₆ oder R₆ und R₇ oder R₇ und R₈ zusammen mit den C-Atomen, an die sie gebunden sind, einen Benzolrest bilden,
X₁ und Y₁ je Wasserstoff, C₁-C₅Alkyl oder einen aromatischen Rest bedeuten oder
X₁ und Y₁ zusammen mit den C-Atomen, an die sie gebunden sind, einen cycloaliphatischen Rest mit 5-7 C-Atomen bilden,
oder einen Kupferkomplex der Formel worin
R₉ und R₁₀ unabhängig voneinander Wasserstoff oder einen unsubstituierten oder substituierten C₁-C₅Alkyl- oder Arylrest bedeuten,
oder einen Kupferkomplex von Phenolen der Formel worin
R₁₁ Wasserstoff, Hydroxy, Alkyl oder Cycloalkyl bedeutet und der Ring A gegebenenfalls weiter substituiert sein kann.

13. Verwendung der Zusammensetzung gemäss Anspruch 12 zur photochemischen und thermischen Stabilisierung von Polyamidfasermaterialien und deren Färbungen.

14. Das mit der Zusammensetzung gemäss Anspruch 12 behandelte Fasermaterial.
